# FASCICULE DE BREVET EUROPEEN

(11) **EP 1 383 933 B1**
(45) Date de publication et mention de la délivrance du brevet: **18.05.2005**
(21) Numéro de dépôt: 02719871.2
(22) Date de dépôt: 20.02.2002
(51) Int. Cl.: C21B 13/14, C21B 13/00, C21B 11/10

(54) **PROCEDE DE PRODUCTION DE FONTE LIQUIDE DANS UN FOUR ELECTRIQUE**
VERFAHREN ZUM HERSTELLEN VON FLÜSSIGEM ROHEISEN IN EINEM ELEKTRISCHEN OFEN
METHOD FOR PRODUCING A MELT IRON IN AN ELECTRIC FURNACE

(30) Priorité: 23.02.2001 LU 90735; 13.06.2001 LU 90788
(43) Date de publication de la demande: 28.01.2004
(73) Titulaire: PAUL WURTH S.A., 1122 Luxembourg (LU)
(72) Inventeur: ROTH, Jean-Luc, F-57100 Thionville (FR); BERG, Paul, 8479 Eischen (LU); WEISGERBER, Fred, 4531 Oberkorn (LU); PARASCH, Fred, 3468 Dudelange (LU); LONARDI, Emile, 4945 Bascharage (LU)
(74) Mandataire: Kihn, Pierre Emile Joseph
(86) Numéro de dépôt international: PCT/EP2002/001749
(87) Numéro de publication internationale: WO 2002/068700

(56) Documents cités:
- WO-A-00/79012
- WO-A-01/11091
- WO-A-98/58091
- DE-A- 19 744 151
- FR-A- 1 285 711
- US-A- 4 701 216

## Description

L'invention concerne un procédé de production de fonte liquide.

Depuis de nombreuses années, des efforts considérables sont déployés pour développer des procédés de réduction / fusion pouvant remplacer le haut fourneau pour la production de fonte liquide spécialement dans le cadre d'unités de production à plus faible volume et évitant la préparation des matières c.-à-d. utilisant directement des fines de minerai et de charbon. De tels procédés sont intéressants puisque l'on peut éviter, en principe, des installations représentant un investissement conséquent telles que des installations de production de coke et des installations d'agglomération du minerai.

Les procédés de réduction directe (sans passage par une phase liquide) utilisant le charbon comme réducteur sont les plus économiques et ce surtout dans les pays sans ressource de gaz naturel. Cependant, un désavantage de ces procédés est qu'ils donnent un préréduit à haute teneur en soufre (0,3-0,6% w/w S).

Parmi ces procédés, ceux utilisant du minerai en particules fines (technologies du lit fluidisé ou du four à étages) sont particulièrement intéressants car il s'agit de la forme la moins onéreuse de minerai. Les particules de fer préréduit obtenues également sous forme de fines sont mises en oeuvre sans problème dans les fours électriques fabriquant de l'acier, par injection pneumatique à froid ou à basse température (<300°C).

Cependant, l'utilisation massive de ce genre de particules de fer préréduit au four électrique fabriquant de l'acier pose deux problèmes: - elle apporte beaucoup de soufre, qui n'est pas éliminé dans la métallurgie oxydante des fours électriques fabriquant de l'acier et elle diminue la productivité du four électrique car leur réduction-fusion à partir de l'état froid consomme davantage d'énergie que celle consommée par la matière première principale qu'est la ferraille. Ceci implique une surconsommation électrique et par conséquent une perte de productivité.

Ces désavantages peuvent être évités en produisant de la fonte au lieu de l'acier. En effet, en chargeant les particules de fer préréduit (les fines de préréduit) directement en provenance du four de réduction, à une température de l'ordre de 1000°C, dans un four électrique élaborant de la fonte, il est possible d'éliminer le soufre. En effet, l'enfournement de particules de fer préréduit à 1000°C réduit fortement le besoin énergétique de la fusion. La fabrication de fonte implique un milieu réducteur qui permet d'éliminer le soufre à près de 90%. En créant un laitier adéquat, il est possible d'obtenir une fonte présentant des teneurs en soufre de 0,03-0,06%, ce qui correspond à une qualité de fonte standard, valorisable dans tous les usages traditionnels de la fonte, et en particulier comme source de fer pur au four électrique.

Tout ceci est vrai particulièrement pour le traitement par réduction de déchets sous forme de fines, qui donne toujours un préréduit très chargé en soufre. Par la suite, l'on entendra par « fines métalliques » tous genres de produits comprenant du fer métallique oxydé partiellement. Les fines métalliques représentent des particules de minerai de fer, des particules de déchets de tous genres contenant du fer oxydé partiellement et notamment des poussières de filtres de haut fourneau et de fours électriques, des pailles ou particules de calamine (oxydes de fer formés au réchauffage ou au laminage), des boues de laminage ou d'usinage etc.

La fusion de ce genre de fines métalliques pour la production de fonte se fait traditionnellement dans un four à chauffage résistif du laitier, appelé improprement four à arc submergé (SAF). Le chargement des fines dans ce type de four électrique se fait par gravité en général à froid. Cependant, ce type de four électrique est limité en puissance. En effet, la densité de puissance d'un four à arc submergé (SAF) exprimée en MW / m² est inférieure d'un facteur 5 à celle du four à arc libre. Pour obtenir une production équivalente, il faut employer un four à arc submergé d'un diamètre plus de 2 fois plus grand que celui d'un four à arc.

De plus, dans les fours électriques à arc, la fusion de matériaux finement divisés non injectables conduit à la formation d'agglomérés s'accrochant sur les parois que l'on appelle communément garnis ou banquettes. C'est le cas également lors de la fusion de ferrailles finement broyées, de copeaux, tournures, etc... L'utilisation massive de ces matières obstrue une partie du volume de la cuve, empêchant un chargement correct de la ferraille, et obligeant l'exploitant à effectuer régulièrement des fusions de lavage par surchauffe importante du four, d'où une perte d'énergie et de production. Par conséquent, le chargement par gravité de fines métalliques préréduites au four électrique sans précaution particulière conduira forcément à des accrétions et à la formation de garnis.

Dans les conditions d'opération habituelles du four électrique à arc, on travaille avec un laitier moussant; en marche classique de fusion de ferraille, le moussage du laitier est obtenu par injection conjointe de carbone et d'oxygène pour former du gaz CO dans le laitier. Lorsqu'on utilise du préréduit riche en carbone (>2%C), ce moussage du laitier est spontané, car le préréduit apporte à la fois de l'oxygène et du carbone. Par sa faible densité, le laitier moussant est un obstacle à la dissolution de fines de préréduit du fait de la faible densité du laitier et de son caractère d'isolant thermique. Les fines de préréduit tombant sur le laitier s'agglomèrent rapidement en une masse difficilement fusible, car peu dense, et donnant des garnis en parois.

Pour fabriquer de la fonte, il faut du carbone. On peut bien sûr injecter du carbone séparément mais la méthode optimale sur le plan économique consiste à fabriquer un préréduit avec excédent de carbone. Cet excédent de carbone peut être dans une faible proportion lié au fer. Mais lorsqu'on fabrique des fines de préréduit à 5-10%C pour faire de la fonte, ce carbone correspond surtout à des particules de carbone libre. Or, il est difficile de faire passer dans le métal ce carbone libre s'il n'est pas injecté dans le bain. En effet, le four électrique à arc libre (contrairement au four à arc submergé - qui fonctionne en fait sans arc, par chauffage résistif) fonctionne sous atmosphère largement oxydante, dans laquelle le carbone s'oxyde rapidement. Sans précaution particulière, l'apport de carbone non injecté sera majoritairement perdu dans les gaz, et le métal s'appauvrira en carbone, et donnera donc un acier.

Il serait avantageux de disposer d'un procédé optimisé permettant de produire de la fonte directement à partir de particules de fines métalliques préréduites dans un four électrique à arc.

L'objet de la présente invention est de proposer un procédé de production de fonte optimisé.

Conformément à l'invention, cet objectif est atteint par un procédé de production de fonte liquide dans un four électrique à arc comprenant plusieurs électrodes, équipé d'une sole et contenant un pied de bain surmonté d'un laitier liquide non moussant. Le procédé comprend les étapes suivantes :
a) réduction de fines métalliques pour former des fines métalliques préréduites comprenant un excès de carbone libre,
b) transfert à chaud des fines métalliques préréduites à l'intérieur d'un rideau d'un gaz inerte dans un pied de bain contenu dans le four électrique à arc,
c) brassage du pied de bain par injection de gaz de manière à éviter la formation de croûtes,
d) fusion des fines métalliques préréduites dans le four électrique à arc pour obtenir de la fonte liquide.

Abstraction faite du rideau d'un gaz inerte, WO-A-00 79 012 divulgue toutes ces caractéristiques.

Le procédé proposé met en oeuvre le four électrique à arc libre dans un procédé très particulier, consistant à charger les fines métalliques préréduites chaudes (de préférence directement à la sortie de four de réduction c'est à dire à une température supérieure à 500 °C et de manière particulièrement préférée entre 800 et 1100°C) et à travailler sur un pied de bain de fonte surmonté d'une couche de laitier liquide non moussant. Le brassage de pied de bain peut s'effectuer par injection d'un gaz neutre (azote, argon) à travers la sole du four et/ou par injection de gaz contenant de l'oxygène au moyen d'une ou plusieurs lances.

Le pied de bain est très fortement brassé par injection de gaz. Ce brassage très énergique permet d'homogénéiser en température le bain métal+laitier et de renouveler la surface de la couche de laitier afin qu'elle reste surchauffée et bien liquide, et capable d'absorber les fines métalliques préréduites sans que celles-ci ne se solidifient et forment une croûte infranchissable.

Dans le cas où le brassage du pied de bain est réalisé par injection de gaz neutre ou inerte à travers la sole du four électrique à arc, le débit du gaz inerte dans le procédé proposé est de préférence compris entre 50 l/min. t. (litres par minute et par tonne de métal liquide du bain) et 150 l/min. t. De manière particulièrement préférée, le débit de brassage se situe entre 80 et 120 l/min.t. Ces débits sont à ajuster en fonction de la hauteur du pied de bain et du nombre et de la position de points d'injection. Ce débit élevé de brassage est sans rapport avec la pratique courante au four électrique à arc. En effet, le débit de brassage dans les procédés classiques de production d'acier dans un four électrique à arc se situe dans la gamme de 1 à 10 l/min.t et est destiné seulement à homogénéiser le bain et à régulariser les résultats métallurgiques et la température.

Pour garantir l'efficacité optimale du brassage, le pied de bain métallique doit avoir une certaine hauteur minimale, de préférence une hauteur d'au moins 0,3 m, afin de garantir un brassage énergique du bain de métal en fusion. Il faut veiller à éviter que l'injection du gaz de brassage par la sole du four ne fasse simplement un "trou" au travers du bain de métal, sans le mettre énergiquement en mouvement. Bien entendu, cette hauteur minimale peut varier en fonction de la configuration du four à arc électrique et de l'emplacement des moyens d'injection de gaz qui sont de préférence des briques poreuses ou bien des tuyères.

D'une manière particulièrement préférée, des moyens d'injection de gaz de brassage sont positionnés près du bord extérieur de la sole du four à arc électrique, c'est à dire latéralement au fond du bain, de manière à ramener vers la zone centrale plus chaude, située entre les électrodes, les particules de fines métalliques préréduites restant ou tendant à s'agglomérer au bord du four.

Alternativement ou complémentairement au brassage du pied de bain par injection de gaz inerte à travers la sole du four électrique à arc, le brassage du pied de bain est réalisé par injection de gaz contenant de l'oxygène au moyen d'un ou plusieurs injecteurs. En injectant ce gaz contenant de l'oxygène (appelé par la suite « oxygène primaire ») dans le pied de bain au moyen d'un jet pénétrant, il se forme des bulles de CO gazeux par réaction avec le C de la fonte. Ce dégagement de CO dans le métal liquide crée des turbulences qui assurent un brassage vigoureux du pied de bain et du laitier.

Afin de protéger les fines métalliques préréduites pendant leur chute dans le four, celles-ci sont entourées par un rideau de gaz inerte, de préférence de l'azote ou de l'argon. Le rideau de gaz inerte de préférence de forme annulaire permet de minimiser l'envol latéral des particules par l'aspiration du four et la réoxydation des fines métalliques préréduites avant que celles-ci n'atteignent la couche de laitier respectivement le pied de bain. On utilise de préférence un débit d'azote de l'ordre de 50 Nm³/h à 200°Nm³/h pour former le rideau de protection et pour ainsi protéger le transfert d'environ 10 à 60 t/h de fines métalliques préréduites comprenant de l'ordre de 50% Fe métallisé à un taux compris entre 60 et 100%. Ces valeurs dépendent de nombreux facteurs tels que la géométrie du four, la hauteur de chute des fines, des turbulences à l'intérieur du four électrique à arc etc. et doivent être adaptées en conséquence.

De préférence, le transfert des fines métalliques préréduites est réalisé dans la région centrale du four électrique à arc, située entre les électrodes.

Selon un mode de réalisation préféré, on mélange du charbon ayant de préférence un diamètre compris entre 2 et 20 mm aux fines métalliques très réduites avant leur enfournement dans le four électrique à arc. La quantité de charbon mis en oeuvre dépend de la quantité de carbone contenue dans les fines métalliques préréduites. On vise à avoir un excès de carbone compris entre 7% et 15% et de préférence voisin de 10%. De cette manière, il est possible d'obtenir une fonte à 3-3,5%C, 0,01 - 0,05% Si et 0,03 - 0,06% S suivant la teneur S du charbon.

Selon un autre mode de réalisation préféré, l'étape a) comprend les étapes suivantes :
a1) on introduit dans un four multi-étages comprenant plusieurs étages superposés les fines métalliques et on les dépose sur l'étage supérieur du four multi-étages,
a2) on transfère les fines métalliques graduellement sur les étages inférieurs,
a3) on ajoute à un ou plusieurs des étages inférieurs un réducteur carboné en une quantité suffisante pour réduire les fines métalliques et pour assurer un excès de carbone libre,
a4) on chauffe le four multi-étages et on réduit les fines métalliques au contact du réducteur carboné et des gaz produits par le réducteur carboné à des températures adéquates,
a5) on brûle l'excédent de gaz produit par le réducteur carboné à l'intérieur du four multi-étages et on met à profit la chaleur résultante pour sécher et préchauffer les fines métalliques.a1) on introduit dans un four multi-étages comprenant plusieurs étages superposés les fines métalliques et on les dépose sur l'étage supérieur du four multi-étages.

Selon un autre mode de réalisation préféré, on ajoute en outre des agents de formation de laitier pendant l'étape a) et/ou l'étape b). Ces agents de formation de laitier sont choisis, de préférence parmi le groupe constitué de chaux, de castine et de magnésie ainsi que de leurs mélanges.

L'excès de carbone à l'issue de l'étape a) est avantageusement compris entre 7% et 15% et de préférence voisin de 10%.

Le réducteur carboné solide est choisi parmi le charbon ou les produits pétroliers liquides ou solides. Les fractions volatiles contenues dans le réducteur carboné sont éliminées pendant leur séjour à l'intérieur du four multi-étages, le soufre également en partie.

Une partie du carbone en excès est consommée pendant l'étape d). De plus, le carbone libre en excès est utile pour terminer les réactions de réduction et pour carburer la fonte.

Selon un autre aspect de la présente invention, il s'agit d'augmenter la production du four à arc électrique sachant que la puissance des arcs électriques est limitée par la tension d'arc à cause de la longueur d'arc "immergé" réalisable.

Au lieu de le laisser "brûler inutilement" avec des entrées d'air spontanées dans le four électrique à arc et en risquant que les fines métalliques ne se solidifient et forment une croûte infranchissable, il est avantageux d'utiliser l'excédent de carbone des fines métalliques préréduites avec une efficacité énergétique maximale pour augmenter la productivité du four électrique à arc.

Bien entendu, si l'on veut augmenter le capacité de production de fonte par heure du four électrique à arc, il faut augmenter le débit de fines métalliques introduites dans le four électrique à arc. Cette augmentation du débit de fines métalliques augmente également le risque de formation de croûtes.

Cet objectif est atteint par un procédé de production de fonte liquide dans un four électrique à arc décrit plus haut dans lequel sont disposées une ou plusieurs lances de postcombustion, -- éventuellement associées à un ou plusieurs injecteurs d'oxygène primaire -- constituant des brûleurs d'une puissance comparable à celles des arcs électriques. Ces injecteurs délivrent des jets de gaz de postcombustion de préférence entre les arcs électriques, de manière particulièrement préférée sur le cercle d'électrodes ("electrode pitch cercle").

Il est avantageux d'orienter les jets de gaz de postcombustion de manière à pousser le laitier dans la partie centrale du four électrique à arc entre les électrodes. Ceci renforce le brassage du laitier d'une manière appréciable et permet de maintenir en permanence du laitier surchauffé très agité dans la région qui reçoit les fines métalliques. Les fortes turbulences dans le laitier surchauffées dans cette région permettent d'accroître le débit de fines métalliques sans risquer la formation de croûtes . En effet, sans cette injection de gaz de postcombustion, les turbulences dans le laitier sont créées plutôt indirectement par le brassage du pied de bain par l'injection de gaz neutre à travers la sole du four électrique à arc et/ou par l'injection d'oxygène primaire dans le pied de bain au moyen d'un ou plusieurs injecteurs. Le fait d'injecter du gaz de postcombustion directement dans la couche de laitier permet de mieux contrôler et orienter les mouvements de laitier dans le four électrique à arc, d'accélérer la fusion des fines métalliques et de minimiser le risque que des fines métalliques non fondues ne soient poussées et collées à la paroi ainsi.

Un des avantages du présent procédé est que le fonctionnement des deux réacteurs est optimisé. En effet, le fait de produire un préréduit comprenant un excès de carbone libre accroît la vitesse de réduction et augmente le taux de métallisation.

Pour obtenir cet excès de carbone libre, il est nécessaire d'ajouter une quantité appropriée de réducteur carboné pendant l'étape de réduction.

Un autre avantage du carbone libre en excès dans le fer préréduit réside dans le fait que dans les étages de réduction du réacteur de réduction, les températures sont très élevées et par conséquent, le réducteur carboné, en l'occurrence le charbon, est dévolatilisé et désulfuré dans une large mesure. Il s'est avéré que, pendant l'étape de fusion, le charbon dévolatilisé était plus facilement soluble dans le bain de fonte que le charbon non dévolatilisé. De plus, comme le réducteur carboné est soumis à de très hautes températures pendant son séjour à l'intérieur du réacteur de réduction, la teneur en soufre diminue considérablement. La fonte ainsi obtenue présente des teneurs en soufre plus faibles. Bien entendu, on aurait pu utiliser du coke au lieu de charbon pendant la fusion des particules de fer préréduit afin d'obtenir une meilleure solubilité du carbone. Cependant, le fait d'utiliser du coke au lieu de charbon augmente les coûts de production et ne résout pas le problème du soufre. En effet, le coke ne contient pas de matières volatiles ; cependant, il contient sensiblement la même quantité de soufre que le charbon utilisé lors de sa production.

L'excès de carbone est brûlé dans le four de fusion et permet donc d'économiser de l'énergie électrique pendant la fusion des particules.

Le fait d'ajouter le réducteur carboné qu'au niveau des derniers étages du four multi-étages permet de mettre à profit la chaleur résiduelle des gaz pour sécher et préchauffer les particules de minerai de fer et de brûler complètement le monoxyde de carbone. Une post-combustion séparée n'est pas nécessaire. De plus, la température plus élevée de ces dernières étages réduit davantage la teneur en soufre dans le carbone libre.

Il ne s'agit donc pas d'une juxtaposition de deux procédés connus mais d'une interaction entre les deux procédés qui conduit à des avantages inattendus.

D'autres particularités et caractéristiques de l'invention ressortiront de la description détaillée d'un mode de réalisation avantageux présenté ci-dessous, à titre d'illustration, en se référant au dessin annexé. Celui-ci montre:
- Fig.1:: Vue en coupe d'un four électrique à arc pour la production de fonte liquide selon un premier mode de réalisation de l'invention,
- Fig.2:: Vue en coupe d'un four électrique à arc pour la production de fonte liquide selon un deuxième mode de réalisation de l'invention,
- Fig.3:: Vue de dessus d'un four électrique à arc selon la Fig. 2

La Fig.1 illustre une vue en coupe schématique d'un four électrique à arc pour la production de fonte liquide selon un premier mode de réalisation de la présente invention.

On y voit un four électrique à arc 10 comprenant une cuve 12 surmontée d'une couvercle 14 par laquelle pénètrent trois électrodes 16. Ces électrodes 16 sont capables de produire des arc électriques d'une vingtaine de centimètres et d'une puissance de 4 MW environ chacune. Au milieu de ces trois électrodes 16 est placé le dispositif de transfert 18 des fines métalliques préréduites. Ce dispositif 18 comprend d'une part une chute pour transférer les fines métalliques préréduites dans le four 12 et d'autre part une buse d'injection permettant d'injecter un rideau d'azote 20 entourant les fines métalliques préréduites pendant leur chute dans le four.

Le point d'impact des fines métalliques préréduites se trouve entre les trois électrodes 16, c'est à dire à l'endroit le plus chaud du four électrique à arc 12. Au moment de l'impact sur la couche de laitier 22 non-moussant surnageant le bain de métal liquide 24, les fines métalliques préréduites sont tout de suite intégrées dans celle-ci et fondent rapidement.

La sole 26 de la cuve 12 est munie de plusieurs briques poreuses 28 par lesquelles est injecté un débit élevé de gaz de brassage 30. Les turbulences créées par l'injection de ce gaz 30 à travers le bain liquide 24 empêche que les fines métalliques préréduites ne s'agglomèrent et ne forment des croûtes.

La fig. 2 montre une vue en coupe d'un four électrique à arc pour la production de fonte liquide selon un deuxième mode de réalisation de l'invention. La Fig. 3 montre une vue de dessus de ce four électrique à arc.

Dans ce four électrique à arc 10' à chargement central par gravité sont disposées trois lances de postcombustion 32 associées à trois injecteurs d'oxygène primaire 32' constituant des brûleurs de puissance comparable à ceux des arcs, entre les arcs électriques 33, sur le cercle d'électrodes ("electrode pitch cercle"). Les jets d'oxygène primaire 34 issus des injecteurs 32' sont des jets pénétrants et sont orientés dans le pied de bain 24. Lors de la pénétration de l'oxygène dans le métal liquide, l'oxygène réagit avec le carbone contenu dans le bain pour dégager du CO gazeux. Cette émanation de CO crée de fortes turbulences à l'intérieur du pied de bain et dans la couche de laitier surnageant.

Les lances de postcombustion 32 injectent chacune un jet d'oxygène de postcombustion 36 ou oxygène secondaire dans la couche de laitier 22. Ces jets d'oxygène secondaire 36 sont plus mous, moins pénétrants que les jets d'oxygène primaire 34 et permettent de brûler le CO émanant du pied de bain 24 suite à l'injection de l'oxygène primaire. Le CO est donc brûlé à l'intérieur de la couche de laitier 22. Ceci conduit à une surchauffe locale du laitier. Les jets d'oxygène de postcombustion 36 sont orientés de manière à imprimer au laitier des impulsions opposées à celles des arcs, afin de renforcer le brassage du laitier et de refluer le laitier vers le centre du four électrique à arc. Le mouvement du laitier causé par les arcs électriques 33 d'une part et par les jets d'oxygène de postcombustion 36 d'autre part est représenté à la fig. 3 au moyen des flèches 38. Ceci permet d'accélérer la fusion des fines métalliques préréduites, d'éviter ainsi que celles-ci ne s'agglomèrent et ne soient poussées et collées à la paroi du four électrique à arc.

### Exemple 1 :

Pour une puissance électrique donnée, p.ex. limitée à 12 MW, l'utilisation de carbone libre complémentaire et d'oxygène permet donc :
- soit de fondre un débit de fines métalliques ou (DRI) au moins double,
- soit d'enfourner des fines métalliques ou (DRI) moins métallisé, et ainsi d'accroître la productivité du four de réduction - quelle que soit la technologie employée.

Dans le cas du four à étages, la production de 54 ou 57 t/h de DRI à 60% de métallisation pourrait être assurée par un four d'une capacité de 50% de la capacité qui serait nécessaire pour produire 50 t/h de DRI metallisé à 90%.

Par ailleurs, la dernière ligne du tableau 1 illustre la possibilité d'apporter du carbone supplémentaire sous forme de carbone libre en excès dans le DRI.

**Tableau 1 :**

| Chiffrage pour la fusion de DRI enfourné à 1000°C en fonte à 3%C, coulée à 1500°C : | | | | | | | |
|---|---|---|---|---|---|---|---|
| Teneur Fe DRI % | Degré metallis % | C libre DRI % | Débit DRI t/h | Débit fonte t/h | Puiss. Électr. MW | Débit Oxygène Nm3/h | Débit C compl. t/h |
| 80 | 90 | 8 | 50 | 40 | 12 | 0 | 0 |
| 80 | 90 | 8 | *125* | *100* | 12 | 3000 | 2,4 |
| 74 | 60 | 8 | 54 | 40 | 12 | 3600 | 2,6 |
| 71 | 60 | *12* | 57 | 40 | 12 | 3600 | 0 |

### Liste de références

- 10: Four électrique à arc
- 12: Cuve
- 14: Voûte
- 16: Electrodes
- 18: Dispositif de transfert
- 20: Rideau d'azote
- 22: Couche de laitier
- 24: Bain de métal liquide
- 26: Sole
- 28: Briques poreuses
- 30: Gaz inerte
- 32: lances de postcombustion
- 32': injecteurs d'oxygène primaire
- 33: Arcs électriques
- 34: jets d'oxygène primaire
- 36: jet d'oxygène de postcombustion
- 38: mouvement du laitier

## Revendications

1. Procédé de production de fonte liquide dans un four électrique à arc comprenant plusieurs électrodes, équipé d'une sole et contenant un pied de bain surmonté d'un laitier liquide non moussant, le procédé comprenant les étapes suivantes :
a) réduction de fines métalliques pour former des fines métalliques préréduites comprenant un excès de carbone libre,
b) transfert à chaud des fines métalliques préréduites à l'intérieur d'un rideau d'un gaz inerte dans un pied de bain contenu dans le four électrique à arc,
c) brassage du pied de bain par injection de gaz de manière à éviter la formation de croûtes,
d) fusion des fines métalliques préréduites dans le four électrique à arc pour obtenir de la fonte liquide.

2. Procédé selon la revendication 1, **caractérisé en ce que** le transfert des fines métalliques préréduites est effectué par gravité.

3. Procédé selon la revendication 1 ou 2, **caractérisé en ce que** le transfert des fines métalliques préréduites est réalisé dans une région située entre les électrodes du four électrique à arc.

4. Procédé selon l'une quelconque des revendications précédentes, **caractérisé en ce que** le brassage du pied de bain est réalisé par injection de gaz neutre à travers la sole du four électrique à arc à un débit compris entre 50 l/min. t et 150 l/min. t et de manière préférée à un débit entre 80 et 120 l/min.t.

5. Procédé selon l'une quelconque des revendications précédentes, **caractérisé en ce que** le brassage du pied de bain est réalisé par une injection de gaz contenant de l'oxygène dans le pied de bain au moyen d'un ou plusieurs injecteurs.

6. Procédé selon l'une quelconque des revendications précédentes, **caractérisé en ce que** l'étape a) comprend les étapes suivantes
a1) on introduit dans un four multi-étages comprenant plusieurs étages superposés les fines métalliques et on les dépose sur l'étage supérieur du four multi-étages,
a2) on transfère les fines métalliques graduellement sur les étages inférieurs,
a3) on ajoute à un ou plusieurs des étages inférieurs un réducteur carboné en une quantité suffisante pour réduire les fines métalliques et pour assurer un excès de carbone libre,
a4) on chauffe le four multi-étages et on réduit les fines métalliques au contact du réducteur carboné et des gaz produits par le réducteur carboné à des températures adéquates,
a5) on brûle l'excédent de gaz produit par le réducteur carboné à l'intérieur du four multi-étages et on met à profit la chaleur résultante pour sécher et préchauffer les fines métalliques.

7. Procédé selon l'une quelconque des revendications précédentes, **caractérisé en ce que** pendant l'étape a) ou l'étape b), on ajoute des agents de formation de laitier.

8. Procédé selon la revendication 7, **caractérisé en ce que** les agents de formation de laitier sont choisis parmi le groupe constitué de chaux, de castine et de magnésie ainsi que de leurs mélanges.

9. Procédé selon l'une quelconque des revendications précédentes, **caractérisé en ce que** l'excès de carbone est compris entre 7% et 15% et de préférence voisin de 10%.

10. Procédé selon l'une quelconque des revendications précédentes, **caractérisé en ce que** le réducteur carboné est du charbon.

11. Procédé selon l'une quelconque des revendications précédentes, **caractérisé en ce que** l'on dévolatilise le réducteur carboné pendant l'étape a).

12. Procédé selon l'une quelconque des revendications précédentes, **caractérisé en ce que** le carbone en excès est consommé pendant l'étape d).

13. Procédé selon l'une quelconque des revendications précédentes, **caractérisé en ce que** le carbone en excès est consommé par injection d'un jet de gaz de postcombustion contenant de l'oxygène dans le laitier au moyen d'une ou plusieurs lances.

14. Procédé selon la revendication 13, **caractérisé en ce que** le(s) jet(s) de gaz de postcombustion est (sont) orienté(s) de façon de créer un mouvement du laitier vers les électrodes du four électrique à arc.

## Patentansprüche

1. Verfahren zur Erzeugung flüssigen Roheisens in einem elektrischen Lichtbogenofen, welcher mehrere Elektroden aufweist, mit einem Herd ausgerüstet ist und einen Schmelzsumpf mit darüber gebildeter, nicht schäumender, flüssiger Schlacke, enthält, wobei das Verfahren folgende Schritte umfasst:
a) Reduktion metallischer Feinkornmaterialien zur Bildung vorreduzierter metallischer Feinkornmaterialien mit einem Überschuss an freiem Kohlenstoff,
b) Heißüberführung der vorreduzierten metallischen Feinkornmaterialien in einem Inertgasvorhang in einen im elektrischen Lichtbogenofen enthaltenen Schmelzsumpf,
c) Umrühren des Schmelzsumpfes durch Einblasen von Gas, um die Bildung von Krusten zu verhindern,
d) Schmelzen der vorreduzierten metallischen Feinkornmaterialien im elektrischen Lichtbogenofen zur Gewinnung des flüssigen Roheisens.

2. Verfahren nach Anspruch 1, **dadurch gekennzeichnet, dass** die Überführung der vorreduzierten metallischen Feinkornmaterialien durch Schwerkraft erfolgt.

3. Verfahren nach Anspruch 1 oder 2, **dadurch gekennzeichnet, dass** die Überführung der vorreduzierten metallischen Feinkornmaterialien in einem Bereich zwischen den Elektroden des elektrischen Lichtbogenofens erfolgt.

4. Verfahren nach irgendeinem der vorhergehenden Ansprüche, **dadurch gekennzeichnet, dass** das Umrühren des Schmelzsumpfes durch Einblasen von Neutralgas durch den Herd des elektrischen Lichtbogenofens mit einer Einblasrate zwischen 50 l/min. t und 150 l/min. t und vorzugsweise mit einer Einblasrate zwischen 80 und 120 l/min. t erfolgt.

5. Verfahren nach irgendeinem der vorhergehenden Ansprüche, **dadurch gekennzeichnet, dass** das Umrühren des Schmelzsumpfes durch ein Einblasen von sauerstoffhaltigem Gas in den Schmelzsumpf mittels einer oder mehrerer Düsen erfolgt.

6. Verfahren nach irgendeinem der vorhergehenden Ansprüche, **dadurch gekennzeichnet, dass** der Schritt a) folgende Schritte umfasst:
a1) die metallischen Feinkornmaterialien werden in einen Mehretagenofen mit mehreren übereinander liegenden Etagen eingebracht und auf der oberen Etage des Mehretagenofens abgelegt,
a2) die metallischen Feinkornmaterialien werden schrittweise auf die unteren Etagen überführt,
a3) einer oder mehreren der unteren Etagen wird ein kohlenstoffhaltiges Reduktionsmittel in ausreichender Menge zugeführt, um die metallischen Feinkornmaterialien zu reduzieren und einen Überschuss an freiem Kohlenstoff sicherzustellen,
a4) der Mehretagenofen wird aufgeheizt und die metallischen Feinkommaterialien werden im Kontakt mit dem kohlenstoffhaltigen Reduktionsmittel und den durch das kohlenstoffhaltige Reduktionsmittel erzeugten Gasen bei geeigneten Temperaturen vorreduziert,
a5) der durch das kohlenstoffhaltige Reduktionsmittel erzeugte Gasüberschuss wird im Inneren des Mehretagenofens verbrannt und die dabei entstehende Wärme wird zum Trocknen und Vorwärmen der metallischen Feinkommaterialien genutzt.

7. Verfahren nach irgendeinem der vorhergehenden Ansprüche, **dadurch gekennzeichnet, dass** während Schritt a) oder Schritt b) Schlackenbildner zugesetzt werden.

8. Verfahren nach Anspruch 7, **dadurch gekennzeichnet, dass** die Schlackenbildner aus der aus Kalk, Kalkstein und Magnesia sowie deren Gemischen bestehenden Gruppe gewählt sind.

9. Verfahren nach irgendeinem der vorhergehenden Ansprüche, **dadurch gekennzeichnet, dass** der Überschuss an Kohlenstoff zwischen 7 und 15 % und vorzugsweise nahe bei 10 % liegt.

10. Verfahren nach irgendeinem der vorhergehenden Ansprüche, **dadurch gekennzeichnet, dass** das kohlenstoffhaltige Reduktionsmittel Kohle ist.

11. Verfahren nach irgendeinem der vorhergehenden Ansprüche, **dadurch gekennzeichnet, dass** die flüchtigen Anteile des kohlenstoffhaltigen Reduktionsmittels im Schritt a) beseitigt werden.

12. Verfahren nach irgendeinem der vorhergehenden Ansprüche, **dadurch gekennzeichnet, dass** der überschüssige Kohlenstoff im Schritt d) verbraucht wird.

13. Verfahren nach irgendeinem der vorhergehenden Ansprüche, **dadurch gekennzeichnet, dass** der überschüssige Kohlenstoff durch Einblasen eines sauerstoffhaltigen Nachverbrennungs-Gasstrahls in die Schlacke mittels einer oder mehrerer Lanzen verbraucht wird.

14. Verfahren nach Anspruch 13, **dadurch gekennzeichnet, dass** der bzw. die Gasstrahlen so orientiert sind, dass eine Bewegung der Schlacke zu den Elektroden des elektrischen Lichtbogenofens hin erzeugt wird.

## Claims

1. Process for producing liquid smelting iron in an electric arc furnace comprising several electrodes, equipped with a hearth, and containing a heel covered with a non-foaming liquid slag, the process comprising the following steps:
a) reduction of the metallic fines, in order to form pre-reduced metallic fines containing an excess of free carbon,
b) hot transfer of the pre-reduced metallic fines within a curtain of inert gas into the heel contained in the electric arc furnace,
c) agitation of the heel by injection of gas in such a manner that the formation of crusts is avoided,
d) smelting of the pre-reduced metallic fines in the electric arc furnace in order to obtain the liquid smelting iron.

2. Process according to claim 1, whereby the transfer of pre-reduced metallic fines is carried out by gravity.

3. Process according to claims 1 or 2, whereby the transfer of the pre-reduced metallic fines is carried out in a region situated between the electrodes of the electric arc furnace.

4. Process according to any of the previous claims, whereby the agitation of the heel is achieved by the injection of neutral gas through the hearth of the electric arc furnace at a rate between 50 l / min. t and 150 l / min. t, and preferably at a rate between 80 and 120 l / min. t.

5. Process according to any of the previous claims, whereby the agitation of the heel is achieved by an injection of gas containing oxygen into the heel via one or several injectors.

6. Process according to any of the previous claims, whereby stage a) comprises the following steps:
a1) the metallic fines are introduced into the multi-hearth furnace with several superimposed hearths and they are deposited onto the upper hearth of the multi-hearth furnace,
a2) the metallic fines are gradually transferred to the lower hearths,
a3) a carbon reducing agent is added to one or several of the lower hearths in sufficient quantity to reduce the metallic fines and ensure that there is an excess of free carbon,
a4) the multi-hearth furnace is heated up and the metallic fines in contact with the carbon reducing agent are reduced and the gases produced by the carbon reducing agent, at suitable temperatures,
a5) the excess of gas produced is burnt off by the carbon reducing agent and the resulting heat is used to dry and pre-heat the metallic fines.

7. Process according to any of the previous claims, whereby during step a) or step b), slag forming agents are added.

8. Process according to claim 7 , whereby the slag forming agents are chosen from a group consisting of lime, flux stone and magnesium oxide, as well as their mixtures.

9. Process according to any of the previous claims, whereby the excess of carbon is between 7 % and 15 %, and preferably around 10 %.

10. Process according to any of the previous claims, whereby the carbon reducing agent is charcoal.

11. Process according to any of the previous claims, whereby the carbon reducing agent is de-volatilised during step a).

12. Process according to any of the previous claims, whereby the excess carbon is consumed during step d).

13. Process according to any of the previous claims, whereby the excess carbon is consumed by the injection of a jet of post-combustion gas containing oxygen into the slag via one or several lances.

14. Process according to claim 13, whereby the jet(s) of post-combustion gas is (are) positioned in such as way as to create a movement of the slag towards the electrodes of the electric arc furnace.
